# FASCICULE DE BREVET EUROPEEN

(11) **EP 0 958 416 B1**
(45) Date de publication et mention de la délivrance du brevet: **03.07.2002**
(21) Numéro de dépôt: 98906983.6
(22) Date de dépôt: 06.02.1998
(51) Int. Cl.: D04B 21/06

(54) **REVETEMENT A ASPECT TEXTILE POUR L'HABILLAGE DE PANNEAUX EN FORME**
ÜBERZUG MIT TEXTIL ASPEKTZUR BEKLEIDUNG VON GEFORMTEN PLATTEN
COATING WITH TEXTILE APPEARANCE FOR COVERING SHAPED PANELS

(30) Priorité: 07.02.1997 FR 9701632
(43) Date de publication de la demande: 24.11.1999
(73) Titulaire: texaa, 33174 Gradignan (FR)
(72) Inventeur: CHARPENTIER, Franck, F-33600 Pessac (FR)
(74) Mandataire: Hennion, Jean-Claude
(86) Numéro de dépôt international: FR9800219
(87) Numéro de publication internationale: WO9835082

(56) Documents cités:
- EP-A- 0 286 461
- EP-A- 0 631 004
- CH-A- 484 309
- US-A- 4 215 168
- US-A- 4 277 527
- DATABASE WPI Section Ch, Week 8613 Derwent Publications Ltd., London, GB; Class A82, AN 86-085470 XP002045422 & JP 61 032 753 A (HIRAOKA SHOKU-SEN K) , 15 février 1986

## Description

La présente invention concerne l'habillage de panneaux en forme, c'est-à-dire de panneaux non forcément plans et pour lesquels l'habillage doit être réalisé en déformant le revêtement d'habillage, par exemple en mettant en oeuvre une technique du type formage à chaud. Elle concerne plus particulièrement un revêtement de ce type , présentant un aspect extérieur textile et une bonne nettoyabilité.

L'habillage a pour but de recouvrir de manière esthétique un élément que l'on veut cacher. S'agissant par exemple d'une cabine d'avion, les parois de la cabine sont tapissées de panneaux comportant un matériau qui présente toutes les qualités requises d'absorption acoustique, par exemple la mousse de type mélamine-formol. Ces panneaux épousent la forme intérieure de la carlingue et ne sont donc pas plans . Lors de l'application du revêtement d'habillage sur le panneau en forme, il est nécessaire de pouvoir déformer localement ledit revêtement de manière à lui faire épouser la configuration extérieure du panneau. Il est donc important que le revêtement d'habillage puisse s'allonger dans des proportions suffisantes pour s'adapter aux formes extérieures du panneau. Bien sûr ce qui vient d'être dit au sujet des panneaux pour cabines d'avion l'est également pour tout type de panneau en forme.

Il est de plus recherché pour les revêtements d'habillage d'une part un aspect esthétique suffisant et d'autre part une bonne nettoyabilité. D'un point de vue esthétique on recherche souvent un revêtement d'habillage qui ait un aspect textile, qui présente une opacité suffisante pour cacher le panneau à habiller et qui lui donne un aspect visuel confortable et chaud, comparativement à un revêtement plastique lisse. Cependant l'aspect textile est généralement incompatible avec la bonne nettoyabilité dans la mesure où les fibres ou filaments constitutifs du revêtement textile peuvent facilement absorber les taches, poussières etc.

Le but que s'est fixé le demandeur est de proposer un revêtement pour l'habillage de panneaux en forme , qui présente un bon aspect textile et une bonne nettoyabilité.

Ce but est parfaitement atteint par le revêtement de l'invention qui, de manière caractéristique , est constitué d'un tricot obtenu sur métier chaîne ou Rachel quatre barres avec deux fils de fond alimentant la première passette (I) (notation Rachel) et deux fils d'aspect alimentant les deuxième et troisième passettes (II et III) selon le montage suivant :

| I | II | III |
|---|---|---|
| × | × | × |
| ○ | × | × |
| - | - | - |
| × | × | × |
| × | 2× | 2× |
| - | - | - |
| × | × | × |
| 2× | × | × |
| - | - | - |
| × | × | × |
| × | ○ | ○ |
| - | - | - |

De plus la face extérieure du tricot comporte un revêtement transparent dans un matériau anti-adhérent.

La structure particulière du tricot confère à celui-ci l'aspect textile, l'opacité et la déformabilité recherchés ; le revêtement dans une matière anti-adhérente empêche les taches d'être absorbées ou de s'incruster sur la face extérieure du tricot ; le caractère transparent du revêtement permet à celui-ci de garder visuellement son aspect textile.

De préférence, la valeur x dans le montage du métier chaîne ou Rachel est de deux.Le demandeur a en effet constaté que ce mode de tricotage procure des résultats particulièrement performants en ce qui concerne la déformabilité.

De préférence le tricot, obtenu sur métier chaîne ou Rachel, l'est avec une jauge de l'ordre de 12. Cette densité de fils est à-même d'apporter au tricot une très bonne opacité , permettant de masquer autant que faire se peut le panneau sur lequel est appliqué le revêtement d'habillage.

Dans un premier mode de réalisation , la face extérieure du tricot est revêtue d'une membrane légère , transparente et à grande déformabilité, réalisée dans une matière anti-adhérente. La déformabilité de la membrane doit être au moins équivalente à celle du tricot de manière à ce qu'il n'y ait pas d'altération du revêtement lors de l'application de celui-ci sur les panneaux en forme à habiller. La membrane doit être légère pour ne pas augmenter inconsidérément le poids du revêtement d'habillage et modifier l'aspect visuel et éventuellement le toucher de celui-ci.

De préférence, la membrane en question est une membrane à base de polyuréthanne qui est appliquée par transfert et collée en surface du tricot par un adhésif également à base de polyuréthanne.

Ce type de membrane confère au revêtement d'habillage ses qualités d'entretien facile dans la mesure où le tricot lui-même n'est plus apparent mais est protégé par la membrane qui d'une part se tache difficilement et d'autre part est aisément nettoyable à l'aide des produits d'entretien courants.

Dans une seconde variante de réalisation, chaque fil constitutif du tricot est gainé par un revêtement extérieur transparent et dans une matière anti-adhérente. Dans cette seconde variante , c'est le gainage de chaque fil qui constitue le revêtement qui protège la face extérieure du tricot.

Comparativement à la première variante , ce gainage présente des inconvénients et des avantages. Pour obtenir un effet équivalent à la membrane extérieure , il est nécessaire de réaliser un gainage de chaque fil qui soit suffisant et qui globalement augmente de manière beaucoup plus importante le poids du revêtement d'habillage. De plus il n'y a pas une barrière totale empêchant la pénétration des salissures dans le tricot de sorte qu'il peut subsister des incrustations entre les mailles dudit tricot , difficilement nettoyables. Néanmoins cette variante de réalisation présente un avantage indéniable par rapport à la membrane lorsqu'on recherche un revêtement d'habillage qui soit transparent acoustiquement et non réfléchissant de manière à ne pas diminuer l'efficacité d'absorption du panneau en forme qu'il habille. Ceci est notamment vrai dans le cas de l'habillage de parois de correction phonique, notamment pour cabine d'avion. Certes la membrane polyuréthanne, qui a été présentée ci-dessus comme le mode préféré de réalisation, présente également une certaine transparence acoustique, du fait de sa micro-porosité ; cependant il n'en reste pas moins vrai que la présence de cette membrane est un facteur d'atténuation de l'efficacité d'absorption du panneau de correction phonique comportant son revêtement d'habillage.

La présente invention sera mieux comprise à la lecture de la description qui va être faite d'un exemple préféré de réalisation d'un revêtement pour l'habillage de panneaux en forme , comportant un tricot chaîne ou Rachel, revêtu , sur sa face extérieure , d'une membrane légère et transparente en polyuréthanne.

Le revêtement de l'invention est destiné à réaliser l'habillage de tout panneau en forme, c'est-à-dire de tout panneau dont la surface extérieure n'est pas obligatoirement plane, l'application du revêtement d'habillage sur le panneau étant réalisée notamment par la mise en oeuvre d'une technique du type formage, dans laquelle on forme à chaud le revêtement d'habillage pour lui faire épouser la forme extérieure du panneau à habiller. Parmi les applications visées par le demandeur , on trouve notamment l'habillage des panneaux de correction phonique , tapissant l'intérieur des cabines d'avion. Cette application n'est bien sûr pas exclusive.

Le demandeur a recherché à cumuler dans le même revêtement d'habillage d'une part une très grande déformabilité , pouvant aller jusqu'à près de 100% dans le sens trame et 85% dans le sens chaîne, d'autre part un aspect textile marqué , avec une bonne opacité et un relief apparent et enfin une très bonne nettoyabilité . Le revêtement proposé par le demandeur, dans sa première variante préférée de réalisation, comporte un tricot obtenu sur métier chaîne ou Rachel et une membrane qui est disposée sur la face extérieure du tricot et qui est dans une matière anti-adhérente et transparente.

Plus précisément, le tricot est obtenu sur un métier quatre barres avec deux fils de fond alimentant la première passette (I) (notation Rachel) et deux fils d'aspect alimentant les deuxième et troisième passettes (II et III) selon le montage suivant :

| I | II | III |
|---|---|---|
| × | × | × |
| ○ | × | × |
| - | - | - |
| × | × | × |
| × | 2× | 2× |
| - | - | - |
| × | × | × |
| 2× | × | × |
| - | - | - |
| × | × | × |
| × | ○ | ○ |
| - | - | - |

Un tel tricot, répondant à la définition ci-dessus, présente un aspect extérieur textile, suffisamment opaque pour masquer les défauts de surface du panneau à habiller ; de plus il présente une bonne déformabilité. Enfin si besoin est, il présente une bonne transparence acoustique, notamment en vue de son application dans le cadre d'un revêtement d'habillage pour cabine d'avion.

Il est à noter que le tricot est obtenu sur un métier quatre barres dont seules trois barres sont alimentées, tandis que deux fils de fond alimentent ensemble la même première passette. C'est la présence des deux fils sur la même passette qui confère au tricot son aspect de relief particulier. Bien sûr en pratique les aiguilles du métier chaîne ou Rachel, du fait de la présence de deux fils sur la même passette, doivent être équipées de becs plus gros que ceux d'un métier classique.

Pour obtenir un tricot ayant cette structure qui soit équilibrée, il convient selon le demandeur de respecter une certaine valeur de la longueur de fil absorbée, dénommée ci-après LFA, en fonction du titrage des fils constitutifs du tricot. Le tableau 1 ci-après donne les valeurs de la LFA minimale et de la LFA maximale pour un titrage de fil donné, étant entendu qu'il s'agit du titrage résultant pour des fils deux bouts.

| Titrage (dtex) | LFA minimale cm/100 mailles | LFA maximale cm/100 mailles |
|---|---|---|
| 667 | 28 | 37 |
| 500 | 27 | 35 |
| 400 | 22 | 32 |

Dans le cas d'un revêtement d'habillage dont on recherche également qu'il réponde aux normes exigées sur le plan de la réglementation feu, on met en oeuvre des fils à base de fibres de polychlorure de vinyle, obtenus soit par le circuit dit de la filature fibres courtes ou cotonnière soit par le circuit de la filature fibres longues ou lainière. Dans le premier cas on a , dans un exemple précis , utilisé des fibres ayant une coupe de 6cm et un titrage de 2,8dtex , pour une torsion comprise entre 500 et 570t/m. Dans le second cas , on a utilisé des fibres ayant une coupe comprise entre 70 et 110mm, et un titrage de 3,9dtex pour une torsion comprise entre 380 et 440t/m.

Le tricot obtenu avec des fils de 500 dtex et une LFA de 32cm pour 100 mailles faisait de l'ordre de 250 à 400g/m², en fonction de la jauge. Dans un exemple préféré de réalisation, la jauge retenue était de 12 et la valeur du paramètre x dans le montage était de 2.

La membrane , disposée contre la face extérieure du tricot , c'est-à-dire la face qui n'est pas destinée à être appliquée contre le panneau en forme à habiller, est une membrane transparente , légère et dans un matériau anti-adhérent. Du fait de sa transparence , le revêtement conserve son aspect extérieur textile ; du fait de sa légèreté elle n'alourdit pas de manière rédhibitoire le poids du revêtement, poids qui est un facteur important notamment lorsqu'il s'agit d'un revêtement d'habillage pour cabine d'avion ; du fait de sa composition, elle constitue un écran pour les salissures, qui n'adhérent pas sur sa surface et qui de ce fait peuvent être facilement éliminées.

La membrane préférée du demandeur est une membrane à base de polyuréthanne, qui est légèrement microporeuse. Cette membrane répond aux trois critères précités et de plus présente une capacité d'allongement dans toutes les directions qui lui permet de suivre, sans limitation , la déformation du tricot lors de l'application du revêtement contre le panneau en forme à habiller.

La structure précitée du tricot avec des fils de polychlorure de vinyle et une membrane à base de polyuréthanne microporeuse est particulièrement adaptée pour réaliser un revêtement d'habillage devant respecter les normes de résistance au feu, imposées pour l'habillage de panneaux pour avions commerciaux (norme aéronautique FAR 25).

Le dépôt de la membrane sur le tricot est obtenu par la technique de transfert, mettant en oeuvre un papier transfert sur lequel a été préalablement déposée la membrane revêtue sur sa face extérieure, non en contact avec le papier transfert, d'un adhésif. S'agissant d'une membrane à base de polyuréthanne , l'adhésif est lui-même un adhésif du type polyuréthanne. L'application de la membrane sur le tricot se fait en alimentant l'ensemble papier transfert/membrane/adhésif à un cylindre chauffant , le tricot étant alimenté entre cet ensemble et ledit cylindre chauffant. La température mise en oeuvre, au niveau du cylindre chauffant est de l'ordre de 100°C, ce qui permet d'activer l'adhésif et de réaliser le collage de celui-ci et donc de la membrane sur la face du tricot , libérant ainsi le papier transfert. Cette technique de transfert , avec adhésif, est préférée notamment lorsque le tricot est composé de fibres du type polychlorure de vinyle. On pourrait bien sûr mettre en oeuvre d'autres techniques d'accrochage entre la membrane et le tricot , par exemple la technique d'enduction directe.

Il est certain que la présence de la membrane qui s'étend sur toute la surface extérieure du tricot constitue un écran total pour les taches ou salissures qui ne peuvent pénétrer à l'intérieur des mailles du tricot . On a donc dans cette version la meilleure nettoyabilité du revêtement d'habillage .

Cependant la présence de cette membrane , pour légère qu'elle puisse être , atténue la transparence acoustique du revêtement d'habillage, transparence qui peut être recherchée.

C'est pourquoi dans la seconde variante de réalisation de l'invention, ce n'est plus une membrane continue qui est appliquée sur la face extérieure du tricot mais c'est chaque fil constitutif du tricot qui est lui-même revêtu d'un revêtement transparent, léger et dans une matière anti-adhérente. On a donc en quelque sorte un gainage de chaque fil, par une enduction ou extrusion, qui peut par exemple être de type polychlorure de vinyle.

Cette structure particulière permet de préserver l'aspect textile et le relief particulier du tricot .. La transparence acoustique est certes améliorée dans la mesure où le gainage de chaque fil d'obture pas les intervalles entre les mailles du tricot. Par contre il peut y avoir de ce fait pénétration des salissures à l'intérieur de la structure du tricot et donc une diminution de la facilité de nettoyage.

Que ce soit sous la forme d'une membrane ou d'un gainage des fils du tricot, il est possible d'ajouter à la matière anti-adhérente constituant le revêtement sur la face extérieure du tricot d'autres additifs destinés à améliorer les caractéristiques recherchées, par exemple des additifs ignifugeants pour la résistance au feu, des additifs fluorés pour la facilité de nettoyage, des additifs anti-UV pour la résistance à la lumière.

Il est à noter que la membrane est généralement imperméable aux liquides et également, du fait de sa micro porosité , perméable à l'air. Le revêtement d'habillage peut, dans ces conditions , être qualifié d'imperrespirant. Cette propriété peut également ouvrir le revêtement de l'invention vers d'autres applications.

## Revendications

1. Revêtement pour l'habillage de panneaux en forme, **caractérisé en ce qu'**il est constitué d'un tricot obtenu sur métier chaîne ou Rachel quatre barres avec deux fils de fond alimentant la première passette (I) (notation Rachel) et deux fils d'aspect alimentant les deuxième et troisième passettes (II et III) selon le montage suivant :
| I | II | III |
|---|---|---|
| × | × | × |
| ○ | × | × |
| - | - | - |
| × | × | × |
| × | 2× | 2× |
| - | - | - |
| × | × | × |
| 2× | × | × |
| - | - | - |
| × | × | × |
| × | ○ | ○ |
| - | - | - |
et **en ce que** la face extérieure du tricot comporte un revêtement transparent dans un matériau anti-adhérent.

2. Revêtement selon la revendication 1, **caractérisé en ce que** la valeur x dans le montage du métier chaîne ou Rachel est de deux (notation Rachel).

3. Revêtement selon l'une des revendications 1 ou 2, **caractérisé en ce que** le tricot, obtenu sur métier chaîne ou Rachel , l'est avec une jauge de l'ordre de 12.

4. Revêtement selon l'une des revendications 1 à 3, **caractérisé en ce que** la face extérieure du tricot est revêtue d'une membrane légère, transparente et à grande déformabilité , réalisée dans une matière anti-adhérente.

5. Revêtement selon la revendication 4, **caractérisé en ce que** la membrane est une membrane microporeuse à base de polyuréthanne qui est appliquée par transfert et collée en surface du tricot par un adhésif également à base de polyuréthanne.

6. Revêtement selon l'une des revendications 1 à 3, **caractérisé en ce que** chaque fil constitutif du tricot est gainé par un revêtement extérieur transparent et dans une matière anti-adhérente.

## Patentansprüche

1. Überzug zum Verkleiden von geformten Platten, **dadurch gekennzeichnet, dass** er aus einem Trikot-Gewebe besteht, das hergestellt wurde auf einem 4-Barren-Kettenwebstuhl oder Rachel, wobei zwei Kernfäden der ersten Einzieh-Nadel (I) zugeführt werden (Bezeichnung nach Rachel) und zwei Aspekt-Fäden den zweiten und dritten Einzieh-Nadeln (II und III) zugeführt werden entsprechend dem folgenden Aufbau:
| I | II | III |
|---|---|---|
| x | x | x |
| ○ | x | x |
| - | - | - |
| x | x | x |
| x | 2x | 2x |
| - | - | - |
| x | x | x |
| 2x | x | x |
| - | - | - |
| x | x | x |
| x | ○ | ○ |
| - | - | - |
und dass die äußere Oberfläche des Trikot-Gewebes einen transparenten Überzug aus einem nicht-haftenden Material aufweist.

2. Überzug nach Anspruch 1, **dadurch gekennzeichnet, dass** der Wert x beim Aufbau des Kettenwebstuhls oder Rachels 2 beträgt (Bezeichnung nach Rachel).

3. Überzug nach einem der Ansprüche 1 oder 2, **dadurch gekennzeichnet, dass** das auf einem Kettenwebstuhl oder Rachel erhaltene Trikot-Gewebe ein solches mit einer Gauge-Zahl in der Größenordnung von 12 ist.

4. Überzug nach einem der Ansprüche 1 bis 3, **dadurch gekennzeichnet, dass** die äußere Oberfläche des Trikot-Gewebes von einer leichten, transparenten und leicht verformbaren Membran bedeckt ist, die aus einem nicht-haftenden Material hergestellt ist.

5. Überzug nach Anspruch 4, **dadurch gekennzeichnet, dass** die Membran eine mikroporöse Membran auf Basis von Polyurethan ist, die durch Auflegen und Ankleben an der Oberfläche des Trikot-Gewebes mittels eines Klebstoffs, ebenfalls auf Basis von Polyurethan, aufgebracht worden ist.

6. Überzug nach einem der Ansprüche 1 bis 3, **dadurch gekennzeichnet, dass** jeder Faden, der das Trikot-Gewebe aufbaut, von einem äußeren transparenten Überzug aus einem nicht-haftenden Material ummantelt ist.

## Claims

1. A covering for covering shaped panels, the covering being **characterised in that** it is constituted by a knit obtained from a four-bar Rachel or warp loom having two ground threads feeding the first guide needle (I) (Rachel notation) and two appearance threads feeding the second and third guide needles (II and III) in the following arrangement:
| I | II | III |
|---|---|---|
| x | x | x |
| 0 | x | x |
| - | - | - |
| x | x | x |
| x | 2x | 2x |
| - | - | - |
| x | x | x |
| 2x | x | x |
| - | - | - |
| x | x | x |
| x | 0 | 0 |
| - | - | - |
and **in that** the outside face of the knit includes a transparent covering of anti-adhesive material.

2. A covering according to claim 1, **characterised in that** the value x in the arrangement of the Rachel or warp loom is two (Rachel notation).

3. A covering according to claim 1 or 2, **characterised in that** the knit obtained on the Rachel or warp loom has a gauge of about 12.

4. A covering according to one of claims 1 to 3, **characterised in that** the outside face of the knit is coated in a membrane that is lightweight, transparent, and highly deformable, being made out of an anti-adhesive material.

5. A covering according to claim 4, **characterized in that** the membrane is a microporous membrane based on polyurethane and applied by transfer and stuck to the surface of the knit by an adhesive that is also based on polyurethane.

6. A covering according to one of claims 1 to 3, **characterised in that** each thread constituting the knit is sheathed in a transparent outer coating of anti-adhesive material.
